# EUROPÄISCHE PATENTSCHRIFT

(11) **EP 1 957 220 B1**
(45) Veröffentlichungstag und Bekanntmachung des Hinweises auf die Patenterteilung: **13.05.2009**
(21) Anmeldenummer: 06819633.6
(22) Anmeldetag: 20.11.2006
(51) Int. Cl.: B22D 11/06

(54) **VERFAHREN ZUM BETRIEB EINER ZWEIWALZENGIESSMASCHINE ZUM VERGIESSEN VON METALLSCHMELZEN ZU GEGOSSENEM BAND**
METHOD OF OPERATING A TWIN-ROLL CASTING MACHINE FOR CASTING MOLTEN METAL INTO CAST STRIP
PROCEDE DE FONCTIONNEMENT D'UNE MACHINE DE COULEE A DEUX CYLINDRES POUR LA COULEE DE METAUX EN FUSION EN BANDE COULEE

(30) Priorität: 18.11.2005 DE 102005054996
(43) Veröffentlichungstag der Anmeldung: 20.08.2008
(73) Patentinhaber: ThyssenKrupp Nirosta GmbH, 47807 Krefeld (DE)
(72) Erfinder: D'HONE, André, 47802 Krefeld (DE); LEENEN, René, 47877 Willich (DE)
(74) Vertreter: Cohausz & Florack
(86) Internationale Anmeldenummer: PCT/EP2006/068683
(87) Internationale Veröffentlichungsnummer: WO 2007/057469

(56) Entgegenhaltungen:
- WO-A-99/32247
- WO-A-20/04000487
- DE-A1- 10 056 916
- JP-A- 2000 117 397

## Beschreibung

Die Erfindung betrifft ein Verfahren zum Betrieb einer Zweiwalzengießmaschine zum Vergießen von Metallschmelzen, insbesondere Stahlschmelzen, zu gegossenem Band, die zwei Gießwalzen, welche um jeweils eine Drehachse gegenläufig rotierend angetrieben werden und zwischen sich einen Gießspalt an dessen Längsseiten begrenzen, und mit an die Gießwalzen zustellbaren Seitenplatten, die im Gießbetrieb den Gießspalt an dessen Schmalseiten abdichten, indem sie mit einem Feuerfestmaterial den Gießspalt überbrückend an den Stirnseiten der Gießwalzen anliegen, wobei die Seitenplatten während des Gießbetriebs in vertikaler Richtung bewegt werden, die parallel zu der Förderrichtung ausgerichtet ist, in der das gegossene Band den Gießspalt verlässt, wobei in dem Feuerfestmaterial der Seitenplatten mit zunehmender Betriebsdauer spaltartige Ausnehmungen entstehen.

Beim Bandgießen nach dem Zweirollenverfahren wird der Schmelzenraum an den Stirnseiten der Gießrollen üblicherweise mit Seitenplatten abgedichtet, die ein die eigentliche Abdichtung bildendes keramisches Insert tragen. Diese Keramik wird während des Gießprozesses axial in Richtung der Gießwalzen verfahren, um zum einen den durch den Abrieb der Gießwalzen entstehenden Abtrag des Keramikmaterials und zum anderen den Verschleiß des Inserts auszugleichen, der infolge von Abrasion durch die im Gießspalt sich bildende Bandkante und chemische Reaktion hervorgerufen wird.

In der Praxis zeigt sich, dass gerade der durch die Bandkanten an den Inserts der Seitenplatten hervorgerufene Verschleiß einen entscheidenden Einfluss auf deren Lebensdauer und damit die gesamte Wirtschaftlichkeit einer Bandgießanlage der in Rede stehenden Art hat. Wird dem durch die Bandkanten hervorgerufenen Verschleiß nicht rechtzeitig entgegengewirkt, entstehen in den Inserts mit zunehmender Betriebsdauer spaltartige Ausnehmungen, so genannte "Grooves", die von der dem Gießspalt zugeordneten Oberfläche des jeweiligen Inserts ausgehen und sich entlang des Kontaktbereichs erstrecken, an dem der Umfang der Gießwalzen an den Umfangsflächen des Inserts anliegt. Entsprechend der in Richtung des Austritts des Gießspalts zunehmenden Festigkeit der vergossenen Schmelze nimmt dabei die Weite und Tiefe der Grooves in Richtung des engsten Bereichs des Gießspalts zu, an dem die auf den Gießwalzen erstarrten Metallschalen gegeneinander gepresst werden. Infolge von Extrusionseffekten können sich dabei die spaltartigen Ausnehmungen bis in die zwischen den Stirnflächen der Gießwalzen und den ihnen zugeordneten Anlageflächen der Inserts liegenden Bereiche der Insert-Keramik hinein arbeiten. Die derart vergrößerten spaltartigen Ausnehmungen weisen dann einen T-förmigen Querschnitt auf. In die T-spaltartigen Ausnehmungen dringende Schmelze kann an den Stirnflächen der Gießwalzen erstarren. Die erstarrten Schmelzenstücke, in der Fachsprache auch "T-Kanten" genannt, werden von den Gießwalzen mitgerissen und können so erhebliche Störungen des Gießbetriebs bzw. des Gießergebnisses verursachen.

Wenn sich derartige Ausnehmungen am Insert bilden, kann schmelzflüssiges Metall in diese Grooves eindringen und dort erstarren. Am aus dem Gießspalt austretenden Band äußern sich derartige Erstarrungen darin, dass die Kante des Bandes im Querschnitt betrachtet eine "T-Form" aufweist, bei der an den Kanten im Bereich des Übergangs der Schmalseiten zu den Längsseiten des Bandquerschnitts dünne Stege von erstarrtem Metal angeformt sind, welche zu erheblichen Problemen im Gießbetrieb führen können und einen entscheidenden negativen Einfluss auf die Qualität des erhaltenen gegossenen Bandes haben. So wird im Gießspalt das zwischen das Insert und die jeweilige Gießwalze gelangende Metall wesentlich stärker abgekühlt als das Metallvolumen, das sich mittig vor dem Insert befindet. Während das zwischen die jeweilige Gießwalze und Insert gelangte, erstarrte Metall nach dem Austritt aus dem Gießspalt infolge Bandschrumpfung über die Breite mitgenommen wird, sackt der mittlere Teil des Bandes nach Austritt aus dem Gießspalt infolgedes Schwerkrafteinflusses ab. Infolge dessen entstehen im noch nicht verfestigten Bandmaterial Spannungen, welche die Gefahr der Bildung von Längsrissen im fertigen gegossenen Band mit sich bringen. Im Extremfall können die dadurch abgetrennten, mit den Gießwalzen umlaufenden T-Kanten einen Gießabbruch nach sich ziehen.

Aus der WO 2004/000487 ist bekannt, dass der Entstehung von Grooves dadurch entgegengewirkt werden kann, dass die Seitenplatten mit ihren Inserts nach Erreichen eines stationären Gießprozesses in einem ersten Zeitintervall in Achsrichtung der Gießwalzen gegen die Stirnseiten der Gießwalzen bewegt und anschließend in einem zweiten Zeitintervall in einer Richtung bewegt werden, die parallel zu der Förderrichtung ist, mit der das gegossene Band den Gießspalt verlässt. Dabei kann das erste Zeitintervall der axialen Bewegung das zweite Zeitintervall der parallel zur Förderrichtung des Bandes erfolgenden Bewegung mindestens zeitweise überlappen. Allerdings soll das erste Zeitintervall jeweils einsetzen, bevor das zweite beginnt, um so ein einwandfreies Einschleifen der Inserts der Seitenplatten sicherzustellen. Der Vorschub, mit dem die Seitenplatten mit ihren Inserts in Förderrichtung des gegossenen Bandes bewegt werden, liegt dabei im Bereich von 50 mm pro Stunde, bevorzugt im Bereich von 1 mm bis 30 mm pro Stunde Gießzeit.

Praktische Versuche haben ergeben, dass sich mit der aus der WO 2004/000487 bekannten Vorgehensweise zwar die Gefahr der Entstehung von Grooves und der damit einhergehenden Probleme mindern lassen. Es zeigte sich jedoch, dass diese Minderung noch nicht ausreichte, um unter den sich in der Praxis stellenden Bedingungen mit einer für den Dauerbetrieb ausreichenden Sicherheit die Entstehung von in größerem Umfang auftretenden Grooves zu vermeiden.

Neben dem voranstehend erläuterten Stand der Technik ist aus der DE 100 56 916 A1 ein weiteres Verfahren zum Gießen eines Metallbands auf einer Zweirollen-Gießmaschine bekannt, deren zwischen den beiden Gießrollen gebildeter Gießspalt an seinen kurzen Seiten ebenfalls durch ein Insert aus Feuerfestmaterial tragende Seitenplatten abgedichtet ist. Zur Optimierung der Abdichtung werden dabei die Seitenplatten entlang einer etwa vertikalen Ebene in Gießrichtung verschoben, wobei der Verschiebung eine oszillierende Schwingung überlagert wird. Ziel dieser Maßnahme ist die Vermeidung von frühzeitig erstarrenden, an den Seitenplatten anhaftenden Partikelanhäufungen, so genannten "Crusts". Diese Crusts können lokal begrenzt zu Anwachsungen an den Seitenplatten führen, die in das im Gießspalt vorhandene, in den an den Gießrollen anliegenden Bereichen bereits verfestigte, dazwischen jedoch noch flüssige Metall reichen. Probleme dieser Art treten insbesondere bei solchen Zweirollen-Gießanlagen auf, bei denen insbesondere die Temperatur- und Strömungsverhältnisse im Seitenplattenbereich ungünstig sind. Wenn sich die an den Seitenplatten haftenden Partikel lösen, kommt es zu einem lokalen Dickenanstieg des Bandes im Randbereich. Infolge der beim Bandgießen nach dem Zweirollen-Verfahren in diesem Zustand noch möglichen massiven Breitung des Bandes kann es dadurch zu einem extremen Druckanstieg auf die seitlich begrenzenden Inserts der Seitenplatten kommen, welcher einen Bruch ebensolcher, insbesondere im unteren Bereich, provoziert. Solche und auch durch andere Effekte verursachte Brüche der unteren Insertabschnitte führen in der Regel dazu, dass die durch den Bruch neu erzeugte, nach oben verlagerte Insertunterkante unter dem prozessbedingten Bandschalenberührungspunkt, dem sogenannten "Kissing-Point", liegt. Eine entsprechend unzureichende Positionierung der Insertunterkante kann weiterhin durch ungünstige Prozessparameter hervorgerufen werden, welche eine Verlagerung des Kissing-Points unter die Insertunterkante auslösen. Diese Zusammenhänge resultieren in einer unerwünschten, so genannten "Tropfkantenausbildung", an denen das noch flüssige Material infolge Bandbreitungskraft aus den Gießspalt herausgedrückt oder im Extremfall direkt herausläuft.

In der Praxis wird dieser Gefahr dadurch begegnet, dass bei entsprechend unzureichender Positionierung der Unterkante die Seitenplatten kurzzeitig abgesenkt werden. Das Problem der Entstehung von spaltartigen Ausnehmungen, das insbesondere bei hochentwickelten und besonders leistungsfähigen Zweirollen-Gießmaschinen auftritt, wird in der DE 100 56 916 A1 nicht behandelt.

Ausgehend von dem voranstehend erläuterten Stand der Technik bestand daher die Aufgabe der Erfindung darin, ein Verfahren anzugeben, bei dem mit erhöhter Sicherheit die Entstehung von das Gießergebnis und den Gießbetrieb störenden Grooves unterdrückt und die Lebensdauer der Seitenplatten bzw. die Sicherheit, mit der ein stabiler Gießbetrieb aufrechterhalten werden kann, gegenüber dem Stand der Technik erhöht ist.

Diese Aufgabe ist durch den Gegenstand des Anspruchs 1 gelöst worden. Vorteilhafte Ausgestaltungen dieser Lösung sind in den auf Anspruch 1 rückbezogenen Ansprüchen angegeben.

Gemäß der Erfindung werden die Seitenplatten mit ihrem Insert von Gießbeginn an unter Berücksichtigung der jeweils vergossenen Länge des gegossenen Bandes verstellt. Durch dieerfindungsgemäße Bezugnahme auf die jeweils gegossene, unmittelbar von der jeweiligen Gießgeschwindigkeit abhängige Bandlänge findet bei der Verstellung der Seitenplatten die jeweils erzeugte Banddicke und damit die im Gießspalt tatsächlich herrschenden Bedingungen Berücksichtigung. Auf diese Weise wird unabhängig von der Dicke des jeweiligen Bandes erreicht, dass sich gerade an der kritischen engsten Stelle des Inserts auch bei langer Betriebsdauer Grooves allenfalls in einem Maße bilden, dass diese keine Gefahr für den Gießbetrieb darstellen und auch hinsichtlich der Qualität des erhaltenen Bandes unkritisch sind.

In diesem Zusammenhang geht die Erfindung von der auf Erfahrungswerten basierenden Annahme aus, dass bei nicht bewegten Seitenplatten infolge des Entstehens der Grooves im ungünstigen Fall der Punkt, an dem Schmelze in die sich zwischen Insert und Gießwalze bildende Ausnehmung eindringt, bei ungefähr 3/4 der über dem Austritt des Gießspalts gemessenen Höhe des Badspiegels liegt und die Breite des jeweils gebildeten Grooves in guter Näherung maximal der halben Banddicke entspricht. Ausgehend von dieser Annahme lässt sich dann unter Berücksichtigung des Fortschreitens der Ausbildung der Grooves in axialer Richtung der Gießwalzen in erfindungsgemäßer Weise die Absenkrate abschätzen, um die die Seitenplatten in vertikaler Richtung abgesenkt werden müssen, um die Entstehung von Grooves zu vermeiden.

Von entscheidender Bedeutung ist hierbei, dass die Bewegung der Seitenplatten gemäß der Erfindung kontinuierlich abläuft und ein Verfahren der Inserts mit erhöhter Bewegungsrate infolge ungünstiger Prozeßparameter bzw. einem Bruch der Insertunterkanten nur entlang der Gießrichtung erfolgt. Nur so wird sichergestellt, dass im Bereich der kritischen Abschnitte des Gießspalts, in denen sich die bereits erstarrten Bandkanten entlang des Inserts bewegen, immer soviel unverschlissenes Insertmaterial nachgeführt wird, dass keine tiefen Ausnehmungen im Kontaktbereich zwischen Insert und Gießwalzenumfang entstehen.

Besonders wichtig für den Erfolg der Erfindung ist es darüber hinaus, dass die erfindungsgemäß ausgeführte Bewegung unmittelbar mit dem Gießbetrieb einsetzt. Auf diese Weise wird der Bereich, in dem es zum Eindringen von schmelzflüssigem Metall zwischen dem Insert und der Gießwalze kommen könnte, von vornherein in Förderrichtung des Bandes, also bei vertikaler Ausrichtung der Förderrichtung nach unten, verlagert. Durch laufende Verlagerung der Seitenplatte in Förderrichtung des gegossenen Bandes hat die vergossene Metallschmelze im kritischen Bereich weniger Zeit zur Erstarrung, so dass der von ihr verursachte abrasive Verschleiß gering ist.

Die erfindungsgemäße Verstellung führt zu einer deutlichen Verlängerung der Lebensdauer der in einer Zweiwalzengießmaschine eingesetzten Seitenplatten. So hat sich gezeigt, dass die Anstellrate, mit der die Seitenplatten zusätzlich zu der erfindungsgemäß in Förderrichtung des Bandes erfolgenden Bewegung in axialer Richtung, also längs der Dreh- bzw. Längsachsen der Gießwalzen, bewegt werden muss, bei einer erfindungsgemäß betriebenen Maschine auf etwa ein Drittel der bei konventionellen Zweiwalzengießmaschinen eingestellten Anstellraten reduziert werden kann. Der über die Gießzeit eintretende Dickenverlust der Seitenplatten ist dementsprechend gering, so dass eine gegenüber dem Stand der Technik insgesamt deutlich verlängerte Lebensdauer der Inserts der Seitenplatten erzielt wird.

Praktische Versuche haben ergeben, dass sich bei erfindungsgemäßer Vorgehensweise und heute üblichen Gießgeschwindigkeiten von 10 - 150 m/min gute Gießergebnisse erzielen lassen, wenn die Seitenplatten mit einer Bewegungsrate von mindestens 0,1 mm pro km gegossenem Band bis höchstens 50 mm pro km gegossenem Band, vorzugsweise 0,5 - 1,5 mm/km gegossenem Band, in Förderrichtung des gegossenen Bandes bewegt werden.

Die jeweils konkret gewählte Bewegungsrate der erfindungsgemäßen Verstellung lässt sich dabei innerhalb der voranstehend genannten Grenzen unter Berücksichtigung der Eigenschaften der jeweils verarbeiteten Metallschmelze und die übrigen Randbedingungen des Vergießens einstellen. Werden beispielsweise hochtemperaturfeste Stahlgüten vergossen und Inserts mit geringerer Härte eingesetzt, so können dabei zur Kompensation des Verschleißes des Inserts höhere Bewegungsraten eingestellt werden als dies der Fall ist, wenn weniger temperaturfeste Stahlschmelzen unter Verwendung härterer Inserts vergossen werden. Auch werden beispielsweise dann, wenn durch hohe Kühlleistung oder eine entsprechende Zusammensetzung des jeweils zur Unterstützung der Entstehung der Bandschalen eingesetzten Prozessgases eine schnelle Erstarrung des Metalls und dementsprechend hohe Bandformungskräfte erforderlich sind, zur Vermeidung der Bildung von Grooves höhere Bewegungsraten eingestellt werden als bei Prozessbedingungen, bei denen das jeweils vergossene Metall im Gießspalt weniger schnell fest wird und dementsprechend geringerer Verschleiß der Inserts eintritt.

Werden trotz erfindungsgemäßer Vorgehensweise Tropfkanten an dem gegossenen Band festgestellt, kann auf dieses Ereignis dadurch reagiert werden, dass das Insert solange mit einer erhöhten Bewegungsrate in Gießrichtung verfahren wird, bis das aus dem Gießspalt austretende Band wieder ordnungsgemäß geformte Kanten besitzt. Die Begrenzung der Bewegungsrate auf maximal 50 mm pro km gegossenem Band dient in diesem Zusammenhang unter Berücksichtigung der heute geforderten Gießwalzenoberflächenrauheit und der heute verfügbaren und üblichen Inserthärten dazu, die Vertikal- und Horizontalkräfte soweit zu begrenzen, dass kein Insertbruch infolge einer zu großen Belastung eintritt.

Auch bei einer Änderung der Prozessparameter kann es sinnvoll sein, die Rate, mit der die Seitenplatten in erfindungsgemäßer Weise bewegt werden, zu erhöhen, um der Bildung von Tropfkanten vorzubeugen. Wird beispielsweise die Dicke des zu erzeugenden Bandes verändert oder die Erstarrungsgeschwindigkeit der Schmelze durch eine erhöhte Kühlleistung oder Einsatz eines speziell zusammengesetzten Prozessgases erhöht, so kann es beispielsweise zweckmäßig sein, die Bewegungsrate der erfindungsgemäßen Bewegung der Seitenplatten zu erhöhen, um den mit diesen Änderungen einhergehenden Änderungen der Verschleißbedingungen Rechnung zu tragen.

Abhängig davon, wie stark der Werkstoff des Inserts der Seitenplatten von der mit ihm in Kontakt kommenden Schmelze angegriffen wird, sollte bei der Bestimmung der Absenkrate auch die Zeit, über die Kontakt zwischen der Schmelze und dem Insert bestanden hat, berücksichtigt werden. Zu diesem Zweck ist daher gemäß einer bevorzugten Ausgestaltung der Erfindung vorgesehen, dass die Absenkrate mit zunehmender Kontaktzeit erhöht wird. In den zur Bestimmung der jeweils günstigsten Absenkrate vorgesehenen Formelzusammenhang kann diese Abhängigkeit dann wie folgt einfließen: ${v}_{s} = \frac{\left({a}_{G}-{a}_{V}\right) ⋅ Δ ⁢ {h}_{s} ⋅ {t}_{c}}{{k}_{G} ⋅ {t}_{Cref}}$ wobei mit t_{c} die jeweils aktuelle und mit t_{cref} eine empirisch für jede Gießmaschine zu ermittelnde, werkstoffspezifische Referenzkontaktzeit t_{cref} bezeichnet sind. Die Referenzkontaktzeit t_{cref} lässt sich dabei durch einen Gießversuch ermitteln, bei dem das jeweils zu vergießende Schmelzenmaterial in Kombination mit der jeweils mit diesem Schmelzenmaterial einzusetzenden Insertkeramik in der jeweiligen Zweirollen-Gießmaschine vergossen wird, ohne dass dabei die mit den Keramik-Inserts versehenen Seitenplatten bewegt werden. Die Referenzkontaktzeit t_{cref} ist dann die durchschnittliche Zeit, bei der eine entsprechende Grooveausbildung über die gegossene Länge entstanden ist.

Eine weitere vorteilhafte Ausgestaltung der Erfindung ist dadurch gekennzeichnet, dass die Seitenplatten zusätzlich in Achsrichtung der Gießwalzen gegen deren ihnen jeweils zugeordneten Stirnseiten mit einer kraftüberlagerten, beispielsweise axialen Bewegunsgsrate bewegt werden. Bei dieser kombinierten Verstellung der Seitenplatten in Achsrichtung der Gießwalzen und Förderrichtung des gegossenen Bandes ist zu jeder Zeit sichergestellt, dass die Seitenplatten mit der für die Abdichtung des Gießspalts erforderlichen Kraft an den Stirnseiten der Gießwalzen anliegen. Die Bewegung der Seitenplatten in Achsrichtung der Gießwalzen erfolgt bevorzugt jeweils kontinuierlich parallel zu ihrer erfindungsgemäßen Bewegung in Förderrichtung und in Abhängigkeit beispielsweise von den Hochtemperatureigenschaften des für die Inserts der Seitenplatten verwendeten Feuerfestwerkstoffs, der Gießeigenschaften des vergossenen Stahls, der Banddicke, der in Förderrichtung des gegossenen Bands wirksamen Absenkrate und/oder des Fortschritts der Ausbildung des Inserts.

Nachfolgend wird Erfindung anhand einer ein Ausführungsbeispiel darstellenden Zeichnung näher erläutert. Es zeigen jeweils schematisch:
- Fig. 1: eine Zweiwalzengießmaschine in einer seitlichen Ansicht;
- Fig. 2: die Zweiwalzengießmaschine in einem Schnitt entlang der in Fig. 1 eingezeichneten Schnittlinie A-A;
- Fig. 3: eine Seitenplatte in frontaler Ansicht.

Die Zweiwalzengießmaschine 1 umfasst neben einer Vielzahl weiterer hier nicht dargestellter Aggregate zwei Gießwalzen 2,3, die in ihrer Längsrichtung achsparallel zueinander ausgerichtet sind und zwischen sich einen Gießspalt 4 an dessen Längsseiten begrenzen. Die Gießwalzen 2,3 rotieren gegenläufig derart um ihre mit ihren Längsachsen zusammenfallenden, horizontal ausgerichteten Drehachsen D2,D3, dass ihre Umfangsflächen von oben kommend in den Gießspalt 4 eintauchen. Das im Gießspalt 4 gebildete gegossene Band B verlässt den Gießspalt 4 an dessen unterer schmaler Austrittsöffnung 4a in einer vertikal ausgerichteten Förderrichtung F.

Beide Schmalseiten des Gießspalts 4 sind durch jeweils eine Seitenplatte 5,6 abgedichtet, die durch eine Tragplatte 5a und ein von der Tragplatte 5a getragenes, an den der jeweiligen Seitenplatte 5,6 zugeordneten Stirnseiten der Gießwalzen 2,3 anliegendes Insert 5b gebildet ist, das aus einem keramischen Feuerfestmaterial hergestellt ist. Die um ein bestimmtes Übermaß breiter als die jeweilige Schmalseite des Gießspalts 4 ausgebildeten Inserts 5b der Seitenplatten 5,6 weisen entsprechend der Form der Schmalseiten des Gießspalts 4 jeweils eine dreieckige Grundform auf, in deren einander gegenüberliegenden, den Umfangsflächen der Gießwalzen 2 bzw. 3 zugeordneten Seiten 5c,5d beim Einfahren der Seitenplatten 5,6 in an sich bekannter Weise durch einen gezielten abrasiven Verschleiß mittels der Gießwalzen 2,3 jeweils bogenförmige Ausnehmungen eingeformt sind, deren Radius dem Umfangsradius r_{GW} der Gießwalzen 2,3 angepasst ist. Auf diese Weise liegen im für den Gießbetrieb vorbereiteten Zustand die Inserts 5b der Seitenplatten 5,6 sowohl an den Stirnseiten als auch an den Umfangsflächen der Gießwalzen 2,3 dicht an.

In Achsrichtung der Gießwalzen 2,3 werden die Seitenplatten 5,6 durch in horizontal längs der Drehachsen D2,D3 der Gießwalzen 2,3 ausgerichteter Wirkrichtung Y wirkende Verstelleinrichtungen 7a,7b,8a,8b mit der für eine dauerhafte Abdichtung erforderlichen Anpresskraft und/oder mit einer kraftüberlagerten, beispielsweise axialen Bewegungsrate, gegen die ihnen jeweils zugeordneten Stirnflächen der Gießwalzen 2,3 gedrückt. Die Verstelleinrichtungen 7a,7b,8a,8b wirken dabei über eine Zwischenplatte auf die Seitenplatten 5,6, auf der die jeweilige Seitenplatte 5,6 in vertikaler, parallel zur Förderrichtung F des gegossenen Bandes B ausgerichteter Richtung Z verschiebbar gelagert ist. Zusätzlich trägt die Zwischenplatte jeweils ein Paar 9,10 von in vertikaler, zur Förderrichtung F paralleler Wirkrichtung Z wirkenden Verstelleinrichtungen 9a,9b, von denen jeweils die eine Verstelleinrichtung 9a auf der der einen Gießwalze 2 und die andere Verstelleinrichtung 9b auf der der anderen Gießwalze 3 zugeordneten Seite der Seitenplatten 5,6 angeordnet ist.

Zum Herstellen des beispielsweise aus einer Stahlschmelze gegossenen Bandes B wird die Stahlschmelze bei gegeneinander mit einer bestimmten Umfangsgeschwindigkeit rotierenden Gießwalzen 2,3 in den Gießspalt 4 gegossen, so dass sich über dessen Austrittsöffnung 4a ein Schmelzenpool P bildet, dessen Badspiegel sich in einer Höhe h₁ über der Austrittsöffnung 4a des Gießspalts 4 befindet. Die auf die Umfangsfläche der Gießwalzen 2,3 treffende Schmelze erstarrt dort, so dass sich auf den Gießwalzen 2,3 jeweils eine Bandschale bildet. Diese Bandschalen werden von den Gießwalzen 2,3 in Richtung der Austrittsöffnung 4a des Gießspalts 4 mitgenommen werden, bis sie im so genannten Nip-Point NP aufeinander treffen und dort gemeinsam zu dem zu erzeugenden gegossenen Band B zusammengepresst werden.

Mit Beginn des Gießbetriebs werden die Seitenplatten 5,6 durch die ihnen jeweils zugeordneten Verstelleinrichtungen 9,10 in vertikaler Wirkrichtung Z parallel zur Förderrichtung F des gegossenen Bandes B mit einer bestimmten Absenkrate kontinuierlich abgesenkt. Auf diese Weise wird durch beständiges Nachführen von Insertmaterial fortlaufend die Höhe und damit die Ausdehnung der Ausnehmungen ("Grooves") G1, G2 minimiert, die sich zwischen den Umfangsflächen der Gießwalzen 2,3 und der an ihnen anliegenden Seitenflächen 5c,5d der Inserts 5,6 infolge des abrasiven, durch den Kontakt des jeweiligen Inserts 5,6 mit der im Gießspalt 4 erstarrenden Stahlschmelze unvermeidbar bilden.

Soll aus einer Stahlschmelze ein Band B mit einer Banddicke s von 3 mm gegossen werden, so ergibt sich bei einer Höhe h₁ des Schmelzenpool-Badspiegels über der Austrittsöffnung 4a des Gießspalts 4 von 400 mm, einer Höhendifferenz h_{G} des jeweils betrachteten Grooves G1,G2 zum Nip-Point NP des Gießspalts 4 von 300 mm, einem Umfangsradius r_{GW} der Gießwalzen 2,3 von 750 mm, einer axialen Groove-Ausbildungsrate a_{G} von 1,5 mm/km, einer axialen Vorschubrate aᵥ von 1,0 mm/km, einer kritischen Groove-Tiefe k_{G} von 1,0 mm sowie einem aus dem so genannten Wurzel-T-Gesetzes empirisch ermittelten Exponent n von 0,5 unter Anwendung der oben angegebenen formelmäßigen Zusammenhänge ${s}_{G} = \frac{{\left({h}_{1}-{h}_{G}\right)}^{n} ⋅ s}{{{h}_{1}}^{n} ⋅ 2} ,$ ${Δh}_{s} = {h}_{G} - \sqrt{\left({\left({s}_{G}+\sqrt{{{r}_{GW}}^{2} - {{h}_{L}}^{2}}\right)}^{2}-{{r}_{GW}}^{2}\right) * - 1} ,$ und ${v}_{S} = \frac{\left({a}_{G}-{a}_{v}\right) ⋅ Δ ⁢ {h}_{s}}{{k}_{G}}$ für die Absenkung der Seitenplatten 5,6 in Wirkrichtung Z eine Absenkrate von **0,86** mm pro km gegossenes Band.

Soll die axiale Vorschubrate aᵥ zur Verlängerung der Standzeit des jeweiligen Inserts 5,6 beispielsweise auf 0,75 mm/km gegossenem Band herabgesetzt werden, so erhöht sich gemäß dem voranstehend formelmäßig angegebenen Zusammenhang die vertikale Absenkrate auf 1,29 mm/km gegossenem Band. Mit abnehmender axialer Vorschubrate ist die notwendige vertikale Absenkrate zur Groovevermeidung somit zu vergrößern.

Soll auch der Einfluss der chemischen Zersetzung des Inserts, zu der es infolge des Kontakts zwischen Insert und Schmelze kommt, ausgeglichen werden, kann bei der Berechnung der vertikalen Absenkrate vₛ die jeweilige Kontaktzeit t_{c} zwischen Schmelze und Insert nach folgender Maßgabe berücksichtigt werden: ${v}_{S} = \frac{\left({a}_{G}-{a}_{v}\right) ⋅ Δ ⁢ {h}_{s} ⋅ {t}_{C}}{{k}_{G} ⋅ {t}_{Cref}}$

Die Referenzkontaktzeit t_{cref} wird für jeden der zu vergießenden Stahlwerkstoffe und für jede Gießmaschine empirisch ermittelt. Grundsätzlich gilt dabei, dass je geringer die Kontaktzeit t_{c} zwischen Keramikinsert und Schmelze ist, desto geringer ist auch die jeweils erforderliche Bewegungsrate der Keramik.

Als typisches Beispiel für diese Abhängigkeit sind in der nachstehenden Tabelle die für ein aus einer SiO₂-Keramik mit einem Si-Anteil von mehr als 50 % und eine Mn-haltige Schmelze ermittelten bzw. eingestellten Groove-Ausbildungsraten a_{G} und axialen Vorschubraten aᵥ für verschiedene Kontaktzeiten t_{c} und Mn-Gehalte %Mn angegeben.

| | | | | |
|---|---|---|---|---|
| %Mn [% | 0,3 | 1,2 | 0,3 | 1,2 |
| tC [s] | 0,5 | 0,5 | 0,4 | 0,4 |
| aG [mm/km gegossenes Band] | 1,5 | 3,0 | 1,2 | 2,4 |
| aV [mm/km gegossenes Band] | 1,0 | 2,5 | 0,7 | 1,9 |

### BEZUGSZEICHEN

- 1: Zweiwalzengießmaschine
- 2,3: Gießwalzen
- 4: Gießspalt
- 4a: Austrittsöffnung des Gießspalts 4
- 5: Seitenplatte
- 5a: Tragplatte der Seitenplatten 5
- 5b: Insert der Seitenplatten 5
- 5c,5d: den Umfangsflächen der Gießwalzen 2,3 zugeordnete Seiten des Inserts 5b
- 6: Seitenplatte
- 7a,7b,8a,8b: in Wirkrichtung Y wirkende Verstelleinrichtungen
- 9: Paar von Verstelleinrichtungen 9a,9b
- 9a,9b: in Wirkrichtung Z wirkende Verstelleinrichtungen
- 10: Paar von Verstelleinrichtungen 9a,9b

- B: gegossenes Band
- D2,D3: Drehachsen der Gießwalzen 2,3
- F: Förderrichtung des gegossenen Bands
- G1,G2: Ausnehmungen ("Grooves")
- h₁: Höhe des Schmelzenpool-Badspiegels über der Austrittsöffnung 4a des Gießspalts 4
- h_{G}: Höhendifferenz des jeweils betrachteten Grooves G1,G2 zum Nip-Point NP des Gießspalts 4
- NP: Nip-Point
- P: Schmelzenpool
- r_{GW}: Umfangsradius der Gießwalzen 2,3
- s: Dicke des Bands B
- Y: horizontal ausgerichtete Wirkrichtung
- Z: vertikal ausgerichtete Wirkrichtung

## Patentansprüche

1. Verfahren zum Betrieb einer Zweiwalzengießmaschine zum Vergießen von Metallschmelzen, insbesondere Stahlschmelzen, zu gegossenem Band (B), die zwei Gießwalzen (2,3), welche um jeweils eine Drehachse (D2,D3) gegenläufig rotierend angetrieben werden und zwischen sich einen Gießspalt (4) an dessen Längsseiten begrenzen, und mit an die Gießwalzen (2,3) zustellbaren Seitenplatten (5,6), die im Gießbetrieb den Gießspalt (4) an dessen Schmalseiten abdichten, indem sie mit einem Feuerfestmaterial den Gießspalt (4) überbrückend an den Stirnseiten der Gießwalzen (2,3) anliegen, wobei die Seitenplatten (5,6) während des Gießbetriebs in vertikaler Richtung (Z) bewegt werden, die parallel zu der Förderrichtung (F) ausgerichtet ist, in der das gegossene Band (B) den Gießspalt (4) verlässt, wobei im Feuerfestmaterial der Seitenplatten mit zunehmender Betriebsdauer spaltartige Ausnehmungen (G1,G2) entstehen, **dadurch gekennzeichnet, dass** die Absenkrate vₛ, um die die Seitenplatten (5,6) in vertikaler Richtung (Y) in Abhängigkeit von der jeweils gegossenen Länge des gegossenen Bands (B) abgesenkt werden, nach folgender Maßgabe eingestellt wird: ${v}_{S} = \frac{\left({a}_{G}-{a}_{V}\right) ⋅ Δ ⁢ {h}_{s}}{{k}_{G}}$ mit
vₛ: Absenkrate in mm pro km gegossenem Band (B),
a_{G}: Rate, mit der sich die spaltartigen Ausnehmungen (G1,G2) in axialer Richtung ausbilden, in mm pro km gegossenes Band (B),
aᵥ: Vorschubrate einer optional ausgeführten Bewegung der Seitenplatten (5,6) in axialer Richtung (Y) in mm pro km gegossenem Band (B),
k_{G}: kritische Tiefe der spaltartigen Ausnehmung (G1,G2) in mm,
Δhₛ: Betrag, um den die Seitenplatten (5,6) während des Gießbetriebs zur Vermeidung der mit der Entstehung einer spaltartigen Ausnehmung (G1,G2) einhergehenden Folgen pro laufendem Kilometer gegossenem Band (B) in vertikaler Richtung mindestens verstellt werden, errechnet nach folgendem Formelzusammenhang (in mm): ${Δh}_{s} = {h}_{G} - \sqrt{\left({\left({s}_{G}+\sqrt{{{r}_{GW}}^{2} - {{h}_{L}}^{2}}\right)}^{2}-{{r}_{GW}}^{2}\right) * - 1}$ mit ${s}_{G} : {s}_{G} = \frac{{\left({h}_{1}-{h}_{G}\right)}^{n} ⋅ s}{{{h}_{1}}^{n} ⋅ 2}$
h₁: Höhe des Badspiegels;
h_{G}: Höhendifferenz der jeweils betrachteten spaltartigen Ausbildung zu der Stelle (NP) des Gießspalts (4), in der sich die auf den Gießwalzen (2,3) erstarrten Bandschalen treffen;
n: 0,5 - 0,65;
r_{GW}: Umfangsradius der Gießwalzen (2,3);
s: Dicke des gegossenen Bands (B).

2. Verfahren nach Anspruch 1, **dadurch gekennzeichnet, dass** die Seitenplatten (5,6) um 0,1 mm bis 50 mm pro Kilometer gegossenem Band (B) in vertikaler Richtung (Z) bewegt werden.

3. Verfahren nach Anspruch 2, **dadurch gekennzeichnet, dass** die Seitenplatten (5,6) um 0,5 mm bis 1,5 mm pro Kilometer gegossenem Band (B) in vertikaler Richtung bewegt werden.

4. Verfahren nach einem der voranstehenden Ansprüche, **dadurch gekennzeichnet, dass** die Seitenplatten (5,6) zusätzlich in Achsrichtung (Y) der Gießwalzen (2,3) gegen deren ihnen jeweils zugeordneten Stirnseiten bewegt werden.

5. Verfahren nach Anspruch 4, **dadurch gekennzeichnet, dass** die Seitenplatten (5,6) in Achsrichtung der Gießwalzen (2,3) in Abhängigkeit von der jeweils gegossenen Länge des gegossenen Bands (B) kontinuierlich bewegt werden.

6. Verfahren nach einem der voranstehenden Ansprüche, **dadurch gekennzeichnet, dass** die Seitenplatten (5,6) bei Austreten von Schmelze an ihren in Förderrichtung des Bandes unteren Kanten beschleunigt abgesenkt werden, bis das Austreten von Schmelze wieder beendet ist.

## Claims

1. Method for operating a two-roll casting machine for casting molten metal, particularly molten steel, into cast strip (B), which machine has two casting rolls (2, 3) which are each rotatively driven in opposite directions about an axis of rotation (D2, D3) and between them delimit a casting gap(4) on its longitudinal sides, with side plates (5, 6) that can be placed on the casting rolls (2, 3), which side plates seal the casting gap (4) on its narrow sides in the casting operation since they bear against the front sides of the casting rolls (2, 3), bridging the casting gap (2, 3) with a refractory material, wherein the side plates (5, 6) are moved during the casting operation in a vertical direction (Z) which is aligned parallel to the direction of conveying (F) in which the cast strip (B) leaves the casting gap (4), and wherein gap-like grooves (G1, G2) are formed in the refractory material of the side plates as the operating time increases,
**characterised in that**
the lowering rate vₛ at which the side plates (5, 6) are lowered in the vertical direction (Y), as a function of the cast length of the cast strip (B), is set according to the following equation: ${v}_{s} = \frac{\left({a}_{G}-{a}_{v}\right) ⋅ Δ ⁢ {h}_{s}}{{k}_{G}}$ where
vₛ: is the lowering rate in mm per km of cast strip (B),
a_{G}: is the rate at which the gap-like grooves (G1, G2) are formed in the axial direction, in mm per km of cast strip (B),
aᵥ: is the feed rate of an optionally performed movement of the side plates (5, 6) in the axial direction (Y) in mm per km of cast strip (B),
k_{G}: is the critical depth of the gap-like groove (G1, G2) in mm,
Δhₛ: is the minimum amount by which the side plates (5, 6) are adjusted during the casting operation to avoid the consequences of the formation of a gap-like groove (G1, G2) per running kilometre of cast strip (B) in the vertical direction, calculated according to the following formula relation (in mm): ${Δh}_{s} = {h}_{G} - \sqrt{\left({\left({s}_{G}+\sqrt{{{r}_{GW}}^{2} - {{h}_{L}}^{2}}\right)}^{2}-{{r}_{GW}}^{2}\right) * - 1}$ with ${s}_{G} : {s}_{G} = \frac{{\left({h}_{1}-{h}_{G}\right)}^{n} ⋅ s}{{{h}_{1}}^{n} ⋅ 2}$
h₁: height of the bath level;
h_{G}: height difference of the individually observed gap-like groove to the point (NP) of the casting gap (4) at which the solidified strip shells meet on
n: 0.5 - 0.65;
r_{GW}: circumferential radius of the casting rolls (2, 3);
s: thickness of the cast strip (B).

2. Method according to Claim 1, **characterised in that** the side plates (5, 6) are moved by 0.1 mm to 50 mm per kilometre of cast strip (B) in the vertical direction (Z).

3. Method according to Claim 2, **characterised in that** the side plates (5, 6) are moved by 0.5 mm to 1.5 mm per kilometre of cast strip (B) in the vertical direction.

4. Method according to any one of the preceding claims, **characterised in that** the side plates (5, 6) are additionally moved in the axial direction (Y) of the casting rolls (2, 3) against their front sides assigned to each of them.

5. Method according to Claim 4, **characterised in that** the side plates (5, 6) are moved continuously in the axial direction of the casting rolls (2, 3) as a function of the cast length of the cast strip (B) in each case.

6. Method according to any one of the preceding claims, **characterised in that** the side plates (4, 5) are lowered in an accelerated manner when the melt emerges on its lower edges in the direction of conveying of the strip until the melt has fully emerged.

## Revendications

1. Procédé pour l'exploitation d'une machine de coulée à deux cylindres pour la coulée de bains de fusion métalliques, en particulier d'acier liquide, en feuillard coulé (B), avec deux cylindres de coulée (2, 3), qui sont entraînés en rotation opposée, autour d'un axe de rotation respectif D2, D3), et qui limitent entre eux une fente de coulée (4) sur les côtés longitudinaux de celle-ci, et avec des plaques latérales (5, 6), qui en service de coulée, assurent l'étanchéité de la fente de coulée (4), sur les côtés étroits de celle-ci, en venant porter contre les côtés frontaux des cylindres de coulée (2, 3) en pontant la fente de coulée (4) avec un matériau réfractaire, les plaques latérales (5, 6) étant mues, pendant le fonctionnement de coulée, dans la direction verticale (Z), qui est orientée parallèlement à la direction de transport (F), dans laquelle le feuillard coulé (B) quitte la fente de coulée (4), des évidements (G1, G2) se formant progressivement dans le matériau réfractaire des plaques latérales, au cours du service de coulée, **caractérisé en ce que**
la vitesse de descente Vₛ, à laquelle les plaques latérales (5, 6) sont abaissées dans la direction verticale (Z), en fonction de la longueur de feuillard coulé (B), chaque fois coulée, est réglée selon la formule suivante: ${v}_{s} = \frac{\left({a}_{G}-{a}_{v}\right) ⋅ Δ ⁢ {h}_{s}}{{k}_{G}}$ dans laquelle:
vₛ : Vitesse de descente en mm par km de feuillard coulé (B),
a_{G}: Vitesse à laquelle les évidements (G1, G2) en forme de fentes se forment dans la direction axiale, en mm par km de feuillard coulé (B),
aᵥ: Taux d'avance lors d'un déplacement optionnel des plaques latérales (5, 6) dans la direction axiale (Y), en mm par km de feuillard coulé (B),
k_{G} : Profondeur critique des évidements (G1, G2) en forme de fentes, en mm,
Δhₛ: Valeur de laquelle les plaques latérales (5, 6) sont au moins déplacées par km courant de feuillard coulé (B), dans la direction verticale, pendant le service de coulée, pour éviter les séquelles de la formation d'un évidement (G1, G2) en forme de fente, laquelle valeur est calculée (en mm) selon la formule sui- vante : ${Δh}_{s} = {h}_{G} - \sqrt{\left({\left({s}_{G}+\sqrt{{{r}_{GW}}^{2} - {{h}_{L}}^{2}}\right)}^{2}-{{r}_{GW}}^{2}\right) * - 1}$
dans laquelle ${s}_{G} : {s}_{G} = \frac{{\left({h}_{1}-{h}_{G}\right)}^{n} ⋅ s}{{{h}_{1}}^{n} ⋅ 2}$
h1 : Hauteur du niveau du bain ;
hs : Différence de hauteur de chaque formation de fente observée par rapport à l'endroit (NP) de la fente de coulée (4), auquel les coquilles de feuillard, soli- difiées sur les cylindres de coulée (2, 3), se ren- contrent;
n : 0,5 - 0,65 ;
Γ_{GW}: Rayon circonférentiel des cylindres de coulée (2, 3) ;
S : Epaisseur du feuillard coulé (B).

2. Procédé selon la revendication 1, **caractérisé en ce que** les plaques latérales (5, 6) sont déplacées, dans la direction verticale (Z), de 0,1 à 50 mm par kilomètre de feuillard coulé (B).

3. Procédé selon la revendication 2, **caractérisé en ce que** les plaques latérales (5, 6) sont déplacées, dans la direction verticale, de 0,5 à 1,5 mm par kilomètre de feuillard coulé (B).

4. Procédé selon l'une des revendications précédentes, **caractérisé en ce que** les plaques latérales (5, 6) sont mues, en plus, dans la direction axiale (Y) des cylindres de coulée (2, 3) contre les côtés frontaux, qui leur sont respectivement associés.

5. Procédé selon la revendication 4, **caractérisé en ce que** les plaques latérales (5, 6) sont mues continuellement dans la direction axiale des cylindres de coulée (2, 3), en fonction de la longueur de feuillard coulé (B), chaque fois coulée.

6. Procédé selon l'une des revendications précédentes, **caractérisé en ce que** les plaques latérales (5, 6), lors de la fuite de bain de fusion sur leurs bords inférieurs, dans la direction de transport, sont abaissées à une vitesse accélérée jusqu'à ce que la fuite du bain de fusion ait cessé de nouveau.
